# EUROPÄISCHE PATENTSCHRIFT

(11) **EP 0 710 733 B1**
(45) Veröffentlichungstag und Bekanntmachung des Hinweises auf die Patenterteilung: **16.06.1999**
(21) Anmeldenummer: 95116654.5
(22) Anmeldetag: 23.10.1995
(51) Int. Cl.: C23F 11/10

(54) **Mischung zur Korrosionshemmung von Metallen**
Metal corrosion inhibiting mixture
Mélange inhibiteur de la corrosion de métaux

(30) Priorität: 03.11.1994 DE 4439193
(43) Veröffentlichungstag der Anmeldung: 08.05.1996
(73) Patentinhaber: BAYER AG, 51368 Leverkusen (DE)
(72) Erfinder: Rother, Heinz-Joachim, Dr., D-47803 Krefeld (DE); Kunisch, Franz, Dr., D-51519 Odenthal (DE)

(56) Entgegenhaltungen:
- EP-A- 0 651 052
- EP-A- 0 672 625
- EP-A- 0 700 987
- DE-A- 4 244 031
- DE-A- 4 305 368
- AMERICAN CHEMICAL SOCIETY SYMPOSIUM SERIES, Bd. 444, 1991 WASHINGTON (US), Seiten 263-279, LITTLE B. J. 'Corrosion Inhibition by Thermal Polyaspartate'

## Beschreibung

Die Erfindung betrifft die Verwendung von Mischungen von Polyaminosäuren und üblichen Korrosionsinhibitoren zur Korrosionshemmung von Metallen.

Es ist bekannt, daß organische Verbindungen als Metallpassivatoren, beispielsweise für Kupfer oder Messing, in funktionellen Medien wie hydraulischen Flüssigkeiten oder in Frostschutzlösungen zum Oberflächenschutz gegen Korrosion verwendet werden können. Bekannte Verbindungen hierfür umfassen beispielsweise Benzimidazol-, Benzothiazol- und Benzotriazolderivate.

Die letztgenannten Verbindungen sind beispielsweise in der GB-PS 1 061 904 beschrieben. Benzotriazol selbst und viele seiner Derivate sind jedoch in ihrer Anwendung wegen ihrer geringen Löslichkeit, insbesondere in wäßrigen Systemen, nur eingeschränkt verwendbar.

Besonders vorteilhaft für derartige funktionelle Medien sind Metallpassivatoren, die eine hohe Löslichkeit aufweisen, so daß sie in den Medien, worin sie eingesetzt werden, rasch und gut verteilt werden können und dadurch einen optimalen Schutz für die Metallgegenstände gewährleisten.

Aus der EP-A 604 813 ist bekannt, daß Polyasparaginsäure als Korrosionsinhibitor vor allem für Messing wirksam ist. Aus der älteren EP-A 672 625 sind Mischungen aus Polyasparaginsäure und Phosphonsäuren bzw. Phosphonaten bekannt. Diese Mischungen können zusätzlich Azole (z.B. Tolyl- oder Benztriazol) enthalten. Sie können als Kalkbelagsblocker Sequestriermittel oder Korrosionsinhibitoren eingesetzt werden.

Aus der älteren EP-A 651 052 sind Reinigungsmittel für Geschirrspüler bekannt, die laut Beispiel 1 auch Polyasparaginsäure und sehr geringe Mengen Benztriazol enthalten können.

Aus der älteren EP-A 700 987 ist ein Verfahren zur Korrosionsinhibierung von Eisenmetallen mit Polyaminosäuren, z.B. Polyasparaginsäuren, z.B. Polyasparaginsäure bekannt. Die mögliche Mitverwendung von Metalldeaktivatoren wie Benztriazol oder Tolyltriazol wird erwähnt; Mengenangaben hierzu fehlen allerdings.

Die DE-OS 42 44 031 betrifft ein Verfahren zur Herstellung und die Verwendung von Polyasparaginsäure und ihrer Salze, u.a. als Korrosionsinhibitoren für Messing. Überraschenderweise wurde nun gefunden, daß Poly-C₄-C₅-aminosäuren in Kombination mit üblichen Korrosionsinhibitoren deren Wirkung weiter verbessern.

Gegenstand der Erfindung ist also die Verwendung von Mischungen zur Korrosionshemmung von Metallen aus
A. Poly-C₄-C₅-aminosäure und
B. Korrosionsinhibitor aus der Reihe Benztriazol, 4-C₁-C₄-Alkylbenztriazol, 5 -C₁-C₄-Alkylbenztriazol
dadurch gekennzeichnet, daß das Gewichtsverhältnis A/B 99:1 bis 1:99 beträgt mit der Maßgabe, daß bei der Verwendung in Geschirrspülern die Verwendung einer Mischung aus
15 Gew.-Teilen Zitronensäure,
4 Gew.-Teilen Natriumcitrat,
13 Gew.-Teilen wasserfreiem Natriumsilicat,
9 Gew.-Teilen wasserfreiem Natriumcarbonat,
5 Gew.-Teilen Polyasparaginsäure,
3 Gew.-Teilen agglomerisierter Teilchen, die 32Gew.-% Silikat, 10 Gew.-% C₁₂-C₁₅-Alkylethoxysulfat (Ethoxylierungsgrad 3), 10 Gew.-% Natriumcarbonat, 36 Gew.-% Natriumsulfat und als Rest Wasser und Verschiedenes enthalten,
8 Gew.-Teilen wasserfreiem Natriumpercarbonat,
1,6 Gew.-Teilen Protease,
1,5 Gew.-Teilen Amylase,
1,5 Gew.-Teilen Lipase,
3,8 Gew.-Teilen Tetracetyl-ethylendiamin,
0,5 Gew.-Teilen Paraffin,
0,3 Gew.-Teilen Benztriazol und
0,13 Gew.-Teilen Diethylentriamin-pentamethylen-phosphonsäure
ausgeschlossen ist.

Bevorzugt beträgt das Gewichtsverhältnis A/B 4:1 bis 1:4.

Bevorzugte Polyaminosäuren A umfassen vor allem Polyasparaginsäure und Polyglutaminsäure sowie die Salze dieser Säuren und ihre Anhydride, wie z.B. Polysuccinimid. Bevorzugte Salze sind die Natrium- und Kaliumsalze.

Die Herstellung von Polyasparaginsäure und ihrer Derivate ist seit langem Gegenstand zahlreicher Veröffentlichungen. So kann die Herstellung durch thermische Polykondensation von Asparaginsäure erfolgen (J. Org. Chem. 26, 1084 (1961).

Die US-PS 4 839 461 (=EP-A 256 366) beschreibt die Herstellung von Polyasparaginsäure aus Maleinsäureanhydrid, Wasser und Ammoniak. Danach wird Maleinsäureanhydrid in wäßrigem Medium unter Zugabe von konzentrierter Ammoniak-Lösung in das Monoammoniumsalz umgewandelt.

Dieses Maleinsäuremonoammoniumsalz kann vorzugsweise bei 150 bis 180°C in einem Reaktor bei einer Verweilzeit von 5 bis 300 Minuten einer thermischen, gegebenenfalls einer kontinuierlichen Polymerisation unterworfen und das erhaltene Polysuccinimid durch Hydrolyse zu Polyasparaginsäure bzw. einem Salz davon umgesetzt werden.

Die Polyasparaginsäure enthält in einer bevorzugten Ausführungsform im wesentlichen wiederkehrende Einheiten folgender Struktur;
a) und
b)
   Im allgemeinen liegt der Anteil der β-Form bei mehr als 50 %, insbesondere mehr als 70 %, bezogen auf die Summe a + b.
   Zusätzlich zu den wiederkehrenden Asparaginsäureeinheiten a) und b) können weitere wiederkehrende Einheiten enthalten sein, z.B.
c) Äpfelsäureeinheiten der Formeln
d) Maleinsäureeinheiten der Formel
e) Fumarsäureeinheiten der Formel

Die " weiteren" wiederkehrenden Einheiten können in Mengen bis zu 100 Gew.-%, bezogen auf die Summe a + b, in der Polyasperaginsäure enthalten sein.

Bevorzugte Polyaminsäuren A besitzen als Gewichtsmittel durch Gelpermeationschromatographie (geeicht mit Polystyrol) bestimmte Molekulargewichte von 500 bis 10 000, vorzugsweise 1 000 bis 5 000, insbesondere 2 000 bis 4 000.

Korrosionsinhibitoren B sind, Benztriazol, 4- und 5-C₁-C₄-Alkylbenztriazole wie 4-Methylbenztriazol, 5-Methylbenztriazol und die Mischungen dieser Isomeren, 4-Butylbenztriazol. Besonders bevorzugte Korrosionsinhibitoren B sind Benztriazol, 4- und 5-Methylbenztriazol.

Die Komponenten der erfindungsgemäß zu verwendenden Mischungen können dem Medium, in dem sie wirken sollen, einzeln oder gemischt, fest oder gelöst bzw. dispergiert in einer Flüssigkeit, vorzugsweise Wasser, zugesetzt werden.

Die zu verwendende Menge der Mischung kann 0,1 mg bis 10 g, vorzugsweise 1 mg bis 0,1 g, jeweils pro kg des Mediums, in dem sie wirken sollen, betragen.

Den verwendeten Mischungen oder ihren wäßrigen Lösungen können je nach Bedarf zusätzliche Hilfsmittel zugesetzt werden, die ihre Gebrauchseigenschaften erhöhen. Dadurch kann beispielsweise die Benetzung verbessert, das Wachstum von Mikroorganismen unterdrückt (Zusatz von Mikrobiziden) oder der Ausfall von Niederschlägen von Substanzen, die in den wäßrigen Substanzen gelöst sind, verhindert werden.

### Beispiele

### 1. Prüfung auf Korrosionsinhibierung bei Messing

Blanke und entfettete Messingproben wurden für den Korrosionstest verwendet. Als Testlösung diente künstliches Meerwasser nach ASTM D 665-IP 135, welchem die zu untersuchende Substanz zugegeben wurde. Während der Versuchsdauer von 7,5 Stunden befanden sich die Metallproben vollkommen eingetaucht in der 55°C warmen Testlösung, in die ca. 100 ml Luft/min eingeleitet wurde.

Nach dem Test wurden die Proben 15 Sekunden lang in 18 gew.-%iger Salzsäure gereinigt und mit Wasser und Aceton gewaschen. Vor und nach dem Test wurden die trockenen Metallproben gewogen. Aus dem Massenverlust wurde die prozentuale Schutzwirkung S, bezogen auf eine Blindprobe, berechnet:$\text{S=} \frac{{\text{m-m}}_{\text{1}}}{\text{m}} \text{x 100}$ wobei
- m =: Massenverlust der Metallprobe ohne Inhibitor (Blindprobe) und
- m₁ =: Massenverlust der Metallprobe mit Inhibitor
bedeuten.

Die Ergebnisse der prozentualen Schutzwirkung sind in der nachfolgenden Tabelle angegeben.

**Tabelle 1**

| **Polyasparaginsäure Na-Salz** | **Tolyltriazol** | **% Schutzwirkung** |
|---|---|---|
| **10 mg/l** | **-** | **46,2** |
| **-** | **1 mg/l** | **64,6** |
| **10 mg/l** | **1 mg/l** | **80,5** |

### 2. Prüfung auf Korrosionsinhibierung bei Kupfer

Blanke und entfettete Kupferproben wurden nach dem unter 1) beschriebenen Verfahren getestet. Die Ergebnisse sind in der nachfolgenden Tabelle angegeben.

**Tabelle 2**

| **Polyasparaginsäure Na-Salz** | **Tolyltriazol** | **% Schutzwirkung** |
|---|---|---|
| **25 mg/l** | **-** | **0** |
| **-** | **2 mg/l** | **53** |
| **10 mg/l** | **2 mg/l** | **79,4** |

## Patentansprüche

1. Verwendung von
A. Poly-C₄-C₅-aminosäure und
B. Korrosionsinhibitor aus der Reihe Benztriazol, 4-C₁-C₄-Alkylbenztriazol, 5-C₁-C₄-Alkylbenztriazol
zur Korrosionshemmung von Metallen,
dadurch gekennzeichnet, daß das Gewichtsverhältnis A/B 99:1 bis 1:99 beträgt mit der Maßgabe, daß bei der Verwendung in Geschirrspülem die Verwendung einer Mischung aus
15 Gew.-Teilen Zitronensäure,
4 Gew.-Teilen Natriumcitrat,
13 Gew.-Teilen wasserfreiem Natriumsilicat,
9 Gew.-Teilen wasserfreiem Natriumcarbonat,
5 Gew.-Teilen Polyasparaginsäure,
3 Gew.-Teilen agglomerisierter Teilchen, die 32 Gew.-% Silikat, 10 Gew.-% C₁₂-C₁₅-Alkylethoxysulfat (Ethoxylierungsgrad 3), 10 Gew.-% Natriumcarbonat, 36 Gew.-% Natriumsulfat und als Rest Wasser und Verschiedenes enthalten,
8 Gew.-Teilen wasserfreiem Natriumpercarbonat,
1,6 Gew.-Teilen Protease,
1,5 Gew.-Teilen Amylase,
1,5 Gew.-Teilen Lipase,
3,8 Gew.-Teilen Tetracetyl-ethylendiamin,
0,5 Gew.-Teilen Paraffin,
0,3 Gew.-Teilen Benztriazol und
0,13 Gew.-Teilen Diethylentriamin-pentamethylen-phosphonsäure
ausgeschlossen ist.

2. Verwendung nach Anspruch 1, wonach das Gewichtsverhältnis A/B 4:1 bis 1:4 beträgt.

3. Verwendung nach Ansprüchen 1 und 2, wobei die Komponente A aus der Reihe Polyasparaginsäure, Polyglutaminsäure, Salze dieser Säuren, Polysuccinimid ausgewählt ist.

## Claims

1. Use of
A. a poly-C₄-C₅-amino acid and
B. a corrosion inhibitor from the series consisting of benzotriazole, 4-C₁-C₄-alkylbenzotriazole and 5-C₁-C₄-alkylbenzotriazole
for corrosion inhibition of metals,
characterized in that the weight ratio of A/B is 99:1 to 1:99, with the proviso that, if used for dishwashing agents, the use of a mixture of
15 parts by weight of citric acid,
4 parts by weight of sodium citrate,
13 parts by weight of anhydrous sodium silicate,
9 parts by weight of anhydrous sodium carbonate,
5 parts by weight of polyaspartic acid,
3 parts by weight of agglomerized particles which comprise 32% by weight of silicate, 10% by weight of C₁₂-C₁₅-alkyl ethoxysulphate (degree of ethoxylation 3), 10% by weight of sodium carbonate, 36% by weight of sodium sulphate and water and various other substances as the remainder,
8 parts by weight of anhydrous sodium percarbonate,
1.6 parts by weight of protease,
1.5 parts by weight of amylase,
1.5 parts by weight of lipase,
3.8 parts by weight of tetraacetyl-ethylenediamine,
0.5 part by weight of paraffin,
0.3 part by weight of benzotriazole and
0.13 part by weight of diethylenetriamine-pentamethylene-phosphonic acid
is excluded.

2. Use according to Claim 1, in which the weight ratio of A/B is 4:1 to 1:4.

3. Use according to Claims 1 and 2, in which component A is chosen from the series consisting of polyaspartic acid, polyglutamic acid, salts of these acids and polysuccinimide.

## Revendications

1. Utilisation de :
A. un poly(acide aminé en C₄-C₅), et
B. un inhibiteur de la corrosion de la série des benzotriazole, 4-(alcoyl en C₁-C₄)benzotriazole, 5-(alcoyl en C₁-C₄)benzotriazole,
pour inhiber la corrosion de métaux
caractérisée en ce que le rapport pondéral A/B se situe dans l'intervalle allant de 99:1 à 1:99 avec la condition que, lors de l'utilisation dans les lave-vaisselle, on exclut l'utilisation d'un mélange de :
15 parties en poids d'acide citrique ;
4 parties en poids de citrate de sodium ;
13 parties en poids de silicate de sodium anhydre ;
9 parties en poids de carbonate de sodium anhydre ;
5 parties en poids de poly(acide aspartique) ;
3 parties en poids de particules agglomérées qui contiennent 32% en poids de silicate, 10% en poids d'éthoxysulfate d'alcoyle en C₁₂-C₁₅ (taux d'éthoxylation de 3), 10% en poids de carbonate de sodium , 36% en poids de sulfate de sodium, le reste étant de l'eau et différents composés ;
8 parties en poids de percarbonate de sodium anhydre ;
1,6 partie en poids de protéase ;
1,5 partie en poids d'amylase ;
1,5 partie en poids de lipase ;
3,8 parties en poids de tétraacétyléthylènediamine ;
0,5 partie en poids de paraffine ;
0,3 partie en poids de benzotriazole, et
0,13 partie en poids d'acide diéthylènetriamine-pentaméthylène-phosphonique.

2. Utilisation suivant la revendication 1, où le rapport pondéral A/B se situe dans l'intervalle allant de 4:1 à 1:4.

3. Utilisation suivant les revendications 1 et 2, où le composant A est choisi dans la série du poly(acide aspartique), poly(acide glutamique), des sels de ces acides, du polysuccinimide.
